# EUROPÄISCHE PATENTSCHRIFT

(11) **EP 3 015 192 B1**
(45) Veröffentlichungstag und Bekanntmachung des Hinweises auf die Patenterteilung: **03.06.2020**
(21) Anmeldenummer: 14191415.0
(22) Anmeldetag: 03.11.2014
(51) Int. Cl.: B22D 11/04, B22D 11/00, B22D 11/08, B22D 11/12, B22D 11/14, B22D 11/043, B22D 11/128

(54) **Verfahren und Vorrichtung zum Stranggießen einer Leichtmetalllegierung**
Method and device for the continuous casting of a light metal alloy
Procédé et dispositif destinés à la coulée continue d'un alliage de métal léger

(43) Veröffentlichungstag der Anmeldung: 04.05.2016
(73) Patentinhaber: LKR Leichtmetallkompetenzzentrum Ranshofen GmbH, 5282 Ranshofen (AT)
(72) Erfinder: Chimani, Christian, 4540 Pfarrkirchen (AT); Betz, Andreas, 84347 Pfarrkirchen (DE); Birgmann, Alois, 5141 Moosdorf (AT); Bozorgi, Salar, 1140 Wien (AT); Angermeier, Christoph, 84326 Falkenberg (DE)
(74) Vertreter: Wirnsberger, Gernot

(56) Entgegenhaltungen:
- DE-A1- 2 532 995
- DE-A1- 3 150 175
- DE-A1- 3 407 391
- DE-A1-102006 052 138
- DE-A1-102010 007 659
- GB-A- 1 069 097
- JP-A- 2006 341 307
- JP-A- 2007 275 915
- LI B Q: "PRODUCING THIN STRIPS BY TWIN-ROLL CASTING. ÖPART I: PROCESS ASPECTS AND QUALITY ISSUES", J O M, SPRINGER NEW YORK LLC, UNITED STATES, Bd. 47, Nr. 5, 1. Mai 1995 (1995-05-01), Seiten 29-33, XP000504421, ISSN: 1047-4838
- WANG G S ET AL: "Preparation of AZ31 magnesium alloy strips using vertical twin-roll caster", TRANSACTIONS OF NONFERROUS METALS SOCIETY OF CHINA, NONFERROUS METALS SOCIETY OF CHINA, CN, Bd. 20, Nr. 6, 1. Juni 2010 (2010-06-01), Seiten 973-979, XP027119510, ISSN: 1003-6326 [gefunden am 2010-06-01]
- PALKOWSKI H ET AL: "DIRECT STRIP CASTING OF MAGNESIUM", ZEITSCHRIFT FUR METALLKUNDE, CARL HANSER, MUNICH, DE, Bd. 95, Nr. 12, 1. Dezember 2004 (2004-12-01), Seiten 1080-1086, XP001221253, ISSN: 0044-3093
- Prof. Dr.-Ing. Klaus Schwerdtfeger: "Metallurgie des Stranggiessens - Giessen und Erstarren von Stahl", 1992, Verlag Stahl Eisen mbH, Düsseldorf ISBN: 3-514-00350-5 * page 589 - page 590 *

## Beschreibung

Die Erfindung betrifft ein Verfahren zum Stranggießen einer Leichtmetalllegierung, insbesondere einer Aluminiumlegierung oder Magnesiumlegierung, wobei eine Schmelze der Leichtmetalllegierung aus einer Kokille nach unten abgezogen wird, um nach Erstarrung der Schmelze ein festes Stranggussprodukt zu erhalten, wobei die Schmelze mit einem gekrümmten Anfahrkopf unter Erstarrung und Krümmung kontinuierlich als Strang abgezogen und anschließend mit einer Richteinheit gerade gebogen wird, wobei ein gekrümmter Strang aus der Kokille abgezogen wird.

Des Weiteren betrifft die Erfindung eine Vorrichtung zum Stranggießen einer Leichtmetalllegierung wie einer Aluminiumlegierung oder einer Magnesiumlegierung, insbesondere zur Durchführung eines Verfahrens der vorstehend genannten Art, umfassend eine Kokille für eine Schmelze und einen Anfahrkopf zum Abziehen eines aus der Schmelze gebildeten Stranges aus der Kokille nach unten, wobei der Strang gekrümmt aus der Kokille abziehbar ist, der Anfahrkopf gekrümmt ausgebildet ist und eine Richteinheit vorgesehen ist, um den Strang nach Erstarrung, aber vor vollständiger Abkühlung desselben zu biegen.

Für das Stranggießen von Stahl ist es bekannt, einen in einer Kokille außenseitig bereits teilweise erstarrten Strang aus der Kokille nach unten abzuziehen und über Rollen in einer Biegezone in eine annähernd horizontale Lage umzulenken, sodass der Strang in einer an die Biegezone anschließenden Richtzone gerade gerichtet und auf beliebige Längen abgelängt werden kann. Ein derartiges kontinuierliches Verfahren zum Stranggießen von Stahl in der dargestellten Art ist möglich, weil Stahl eine niedrige Wärmeleitzahl aufweist und somit relativ lange bis zur vollständigen Erstarrung benötigt. Dies bedeutet, dass der abgenommene Strang insbesondere in der Biegezone, aber auch noch in der Richtzone nur außenseitig vollständig erstarrt ist, im Inneren aber noch teilweise eine flüssige Phase vorliegt. Dies ermöglicht ein kontinuierliches Stranggießen von Stahl.

In der DE 31 50 175 A1 ist eine Vorrichtung zum Gießen von Stahl offenbart, wobei entsprechend dem vorstehenden Absatz ein kontinuierlicher Strang gegossen wird, wobei der Strang aus der Kokille mit einem gekrümmten Anfahrkopf in bereits anfänglich gekrümmter Form ausgefahren wird. Das Verfahren soll auf Metalle einschließlich Stahl anwendbar sein.

Die JP 2007 275915 A offenbart ein Verfahren zum Bandgießen von Leichtmetallen, wobei das Leichtmetall durch zwei gegenüberliegende Walzen in eine Bandstruktur gebracht wird, wonach das so erstellte Band in einem Ölband umgelenkt und danach gerichtet wird.

Die GB 1,069,097 offenbart ein Verfahren und eine Vorrichtung zum Stranggießen von Stahl, wobei ein Strang aus einer Kokille abgezogen und danach in einen horizontalen Verlauf gebogen wird.

Auch Aluminiumlegierungen können im Strangguss erstellt werden. Bei einem vertikalen Strangguss wird ein Strang aus einer Kokille vertikal nach unten in ein nachfolgendes Becken zur weiteren Kühlung geführt. Im Gegensatz zu Stahl erstarren allerdings Aluminiumlegierungen, die zudem bei wesentlich niedrigeren Temperaturen zu verarbeiten sind, äußerst rasch. Während die metallurgische Länge bis zur vollständigen Erstarrung eines Stranges bei Stahl mehrere Meter beträgt, liegt diese bei Aluminiumlegierungen im Bereich von wenigen Zentimetern. Aus diesem Grund kann ein vertikaler Strangguss von Aluminiumlegierungen nur semikontinuierlich durchgeführt werden, wobei eine Länge der Stranggussprodukte durch eine Bauhöhe der Vorrichtung vorgegeben ist. Sind längere Bauteile erforderlich, muss wieder gefügt werden, was mit Problemen verbunden sein kann.

Dennoch ist es auch möglich, Aluminiumlegierungen kontinuierlich im Strangguss zu erstellen. Hierfür werden horizontale Stranggussverfahren eingesetzt, wobei ein Strang horizontal aus einem Reservoir abgezogen wird. Die Länge eines so erstellten Stranggussproduktes ist dabei im Gegensatz zum vertikalen Strangguss von Aluminiumlegierungen nicht limitiert. Allerdings ist bei einem horizontalen Strangguss von Aluminiumlegierungen nachteilig, dass die Qualität der erstellten Halbzeuge beispielsweise aufgrund von Seigerungen geringer ist als bei Halbzeugen, die im vertikalen Strangguss erstellt werden.

Bei anderen Leichtmetalllegierungen wie Magnesiumlegierungen sind analoge Limitierungen wie bei Aluminiumlegierungen gegeben.

Aufgabe der Erfindung ist, ein Verfahren der eingangs genannten Art anzugeben, mit dem auf einfache und wirtschaftliche Weise die metallurgischen Vorteile des vertikalen Stranggusses in einem kontinuierlichen Verfahren nutzbar gemacht werden können.

Ein weiteres Ziel besteht darin, eine hierfür geeignete Vorrichtung anzugeben.

Die verfahrensmäßige Aufgabe wird mit einem Verfahren nach Anspruch 1 gelöst.

Ein der Erfindung erzielter Vorteil ist darin zu sehen, dass ein Verfahren bereitgestellt wird, das die Vorteile des vertikalen Stranggusses bei Leichtmetalllegierungen, insbesondere Aluminiumlegierungen, mit den Vorteilen des kontinuierlichen Stranggusses verbindet. Durch das Abziehen eines gekrümmten Stranges aus der Kokille ist es trotz der nur geringen metallurgischen Länge von Aluminiumlegierungen möglich, den abgezogenen Strang mit einer Biegung zu versehen, welche letztlich auf einer relativ kurzen Länge bzw. mit engem Radius eine Umlenkung in eine annähernd horizontale Lage erlaubt. In dieser Lage wird der abgezogene Strang mit einer Richteinheit gerade gebogen, sodass in der Folge in horizontaler Richtung verlaufend kontinuierlich ein Stranggussprodukt abgeführt werden kann. Die zuvor erforderliche Krümmung kann erreicht werden, wenn der Strang bereits aus der Kokille gekrümmt abgezogen wird. Je nach Legierung ist es aber auch möglich, den Strang zunächst vertikal abzuziehen, danach zu krümmen und dann in der Horizontalen gerade zu biegen.

Bei der Kokille kann es sich um eine Kokille handeln, die üblicherweise bei einem vertikalen Strangguss eingesetzt wird. Um die erforderliche Krümmung auf einfache Weise und ohne metallurgische Nachteile hinsichtlich der Qualität des Halbzeuges zu erreichen, wird der Strang zu Beginn des Abziehens mit einem gekrümmten Anfahrkopf abgezogen. Durch die Krümmung des Anfahrkopfes wird die Krümmung des abgezogenen Stranges vorgegeben. Durch die so festgelegte Krümmung wird auch ein nachfolgender Kraftaufwand zum Richten des abgezogenen Stranges minimiert.

Zunächst der Anfahrkopf und später der Strang können im Anschluss an die Kokille mit Antriebsmitteln, insbesondere Antriebsrollen, bewegt werden. Handelt es sich um einen im Querschnitt runden Strang, sind bevorzugt profilierte Antriebsrollen vorgesehen.

Von Vorteil ist es, wenn ein Anpressdruck der Antriebsmittel auf den Strang durch Anstellen zumindest eines verfahrbaren Stellmittels eingestellt wird. Dadurch lassen sich jederzeit ein gewünschter Anpressdruck und damit auch ein Vortrieb des Stranges einstellen. Das oder die Stellmittel können hierfür positions- und/oder druckgeregelt betrieben werden.

Mit der Richteinheit wird der Strang bevorzugt in eine annähernd horizontale Lage gebogen. Vorgesehen sein kann diesbezüglich auch, dass bei der kontinuierlichen Abnahme des Stranges bzw. des erstellten Stranggussproduktes nach der Richteinheit eine Säge oder dergleichen zum Ablängen von Halbzeugen mit bestimmter Länge vorgesehen ist.

Vorgesehen ist, dass der Strang nach Erstarrung, aber vor einer vollständigen Abkühlung mit der Richteinheit gebogen wird. Da die Erstarrung von z. B. Aluminiumlegierungen samt nachfolgender Abkühlung vergleichsweise mit Stahl rasch erfolgt, wird ein Krümmungsradius für den Strang so gewählt, dass dieser möglichst rasch in eine horizontale oder zumindest annähernd horizontale Lage kommt, um gerichtet zu werden, aber in dieser Lage mit geringem Kraftaufwand richtbar ist. Gleichwohl kann auch vorgesehen sein, dass der Strang in vollständig abgekühltem Zustand gerichtet wird, wenngleich dies einen höheren Kraftaufwand erfordert.

Auch wenn der Strang bei erhöhter Temperatur gerichtet werden soll, kann der Kraftaufwand an der Richteinheit hierfür ohne weitere Maßnahmen bereits sehr hoch sein. Der Strang wird vor der Richteinheit daher auch erwärmt. Je nach Legierung kann eine Erhöhung der Temperatur auf mehr als das ca. 0,4-Fache der homologen Temperatur eine deutliche Verbesserung der Duktilität bringen. Hierbei kann in einem Regelkreis auch vorgesehen sein, dass während des kontinuierlichen Abziehens des Stranges die Erwärmung vor der Richteinheit sowie eine Kühlung der Schmelze in und/oder nach der Kokille verringert werden. In diesem Fall wird das Verfahren zunächst mit einer erforderlichen Kühlleistung an der Kokille und gegebenenfalls einer Sekundärkühlung sowie einer erforderlichen Heizleistung vor der Richteinheit gestartet. Nachdem der Prozess angelaufen ist, kann durch den Regelkreis die Kühlung verringert werden, was gleichzeitig dazu führt, dass auch eine Heizleistung vor der Richteinheit verringert werden kann. Somit sinkt im weiteren Prozess sowohl die Heizleistung als auch die Kühlleistung, was zu einem besonders energieeffizienten Verfahren führt.

Es kann im Übrigen auch vorgesehen sein, dass eine Temperatur um den abgezogenen Strang in Abhängigkeit von der Position eingestellt bzw. geregelt wird, um ein Optimum von Verarbeitbarkeit und Energieeffizienz zu erreichen.

Das weitere Ziel der Erfindung wird mit einer Vorrichtung nach Anspruch 7 erreicht.

Mit einer erfindungsgemäßen Vorrichtung können auf konstruktiv einfache Weise die Vorteile von vertikalem und horizontalem Strangguss bei Aluminiumlegierungen oder anderen Leichtmetalllegierungen kombiniert werden. Einerseits wird durch die vertikale Abnahme mit dem gekrümmten Anfahrkopf eine hohe metallurgische Güte eines erstellten Stranggussproduktes sichergestellt. Andererseits kann durch die Richteinheit die Biegung des Stranges beseitigt und ein horizontal kontinuierlich abnehmbares Halbzeug zur Verfügung gestellt werden. Bei Bedarf kann im Anschluss an die Richteinheit auch eine Trenneinheit zum Ablängen des Halbzeuges bzw. Stranggussproduktes auf eine beliebige Länge vorgesehen sein.

Zweckmäßigerweise sind im Anschluss an die Kokille Antriebsmittel, insbesondere Antriebsrollen, zum Bewegen des Stranges sowie optional zumindest eine Vibrationseinrichtung vorgesehen. Die Antriebsmittel können konturmäßig an eine äußere Kontur des Stranges angepasst sein, um eine möglichst gute Kraftübertragung zu ermöglichen. Diesbezüglich kann insbesondere auch ein Stellmittel zur Einstellung eines Anpressdruckes der Antriebsmittel an den Strang an einer bestimmten Position vorgesehen sein. Dadurch lässt sich der Strang optimal vorwärts bewegen. Mit der optional vorgesehenen zumindest einen Vibrationseinrichtung kann ein Abzugsverhalten verbessert werden. Darüber hinaus kann eine mit den Antriebsmitteln in Verbindung stehende Regeleinheit vorgesehen sein, mit welcher eine Abzugsgeschwindigkeit des Stranges einstellbar und während eines Abziehens anpassbar ist. Dies erlaubt eine Prozessoptimierung.

Zwischen der Kokille und der Richteinheit ist eine Heizung vorgesehen. Mit der Heizung kann der abgeführte Strang gegebenenfalls vor der Richteinheit so temperiert werden, dass ein Krafteintrag durch die Richteinheit minimiert ist. Dies kann insbesondere deswegen zweckmäßig sein, weil der Strang aus z. B. einer Aluminiumlegierung relativ rasch abkühlt. In diesem Zusammenhang erweist es sich als besonders vorteilhaft, wenn eine Regeleinheit für die Heizung vorgesehen ist, mit welcher eine Heizleistung der Heizung und/oder eine Kühlleistung einer Kühleinrichtung in Abhängigkeit von einer Strangtemperatur vor der Richteinheit regelbar sind. Dadurch lässt sich auf Basis der für das Richten erforderlichen Strangtemperatur sowohl die Kühlleistung für die Erstellung eines Stranges als auch eine Heizleistung der Heizung minimieren. Die Kühlleistung muss aber selbstverständlich so hoch sein, dass ein zumindest außen fest erstarrter Strang gebildet wird.

Weitere Merkmale, Vorteile und Wirkungen ergeben sich aus dem nachfolgend dargestellten Ausführungsbeispiel. In der Zeichnung, auf welche dabei Bezug genommen wird, zeigt:
- Fig. 1: eine erfindungsgemäße Vorrichtung.

In Fig. 1 ist eine erfindungsgemäße Vorrichtung 1 in einer beispielhaften Ausführungsvariante für ein kontinuierliches Gießen von Aluminiumlegierungen dargestellt. Die Vorrichtung 1 weist eine Kokille 2 auf. Die Kokille 2 ist mit einem rechteckigen Querschnitt ausgebildet, wie dies für einen vertikalen Strangguss von Aluminiumlegierungen bekannt ist. Unterhalb der Kokille 2 ist eine Kühleinrichtung 10 für eine Sekundärkühlung mittels Luft oder gegebenenfalls auch Wasser vorgesehen. Nach unten hin schließt ein Auslass an, der in der in Fig. 1 dargestellten Situation durch einen Anfahrkopf 5 verschlossen ist. In der Kokille 2 befindet sich in dieser Situation eine Schmelze 11 einer Aluminiumlegierung.

Die Vorrichtung 1 weist des Weiteren Antriebsmittel 7 auf, die beispielsweise als drehbare Antriebsrollen ausgebildet sein können. Den Antriebsmitteln 7 gegenüberliegend ist ein Stellmittel 8 angeordnet. Das Stellmittel 8 ist mit einem Hebel ausgebildet, der strichliert in einer nicht an den Anfahrkopf 5 angreifenden Position zusätzlich dargestellt ist. Mit dem Stellmittel 8 kann beispielsweise über die dargestellte Hebelbewegung der Anfahrkopf 5 und später in noch zu erläuternder Weise ein Strang 3 an die Antriebsmittel 7 angestellt werden. Über eine Hebelkraft wird dabei auch ein Anpressdruck eingestellt.

Des Weiteren umfasst die Vorrichtung 1 eine Heizung 9, die vor einer ebenfalls vorgesehenen Richteinheit 6 mit mehreren Stützeinheiten 12 sowie einem Richthebel 13 angeordnet ist. Die Stützeinheiten 12 können beispielsweise wie die Antriebsmittel 7 als Rollen ausgebildet sein. Der Richthebel 13 ist wie das Stellmittel 8 in zwei Positionen dargestellt, wobei die dargestellte Situation jener im kontinuierlichen Betrieb entspricht. Nicht dargestellt, aber vorgesehen sein kann eine Regeleinrichtung, welche mit einer Versorgung für die Kühleinrichtung 10 sowie der Heizung 9 zusammenwirkt, sodass eine Kühlleistung der Kühleinrichtung 10 ebenso wie eine Heizleistung der Heizung 9 in Abhängigkeit einer Temperatur eines strichliert dargestellten Stranges 3 vor der Richteinheit 6 regelbar sind.

Mit einer Vorrichtung 1 kann ein erfindungsgemäßes Verfahren durchgeführt werden. Die Ausgangssituation entspricht jener in Fig. 1. In der Kokille 2 ist eine Schmelze 11 einer Aluminiumlegierung gehalten, welche nach unten hin nicht austreten kann, weil ein Auslass durch den Anfahrkopf 5 geschlossen ist. Ehe der Prozess in Gang gesetzt wird, wird das Stellmittel 8 an den Anfahrkopf 5 so angestellt, dass dieser ausreichend gegen die Antriebsmittel 7 gepresst wird. Anschließend wird der Anfahrkopf 5 entlang der kreisförmig dargestellten Bahn des Stranges 3 in Richtung zur Heizung 9 geführt. Dabei bildet sich am Anfahrkopf 5 der Strang 3 aus, der anschließend durch die Antriebsmittel 7 sowie durch das Stellmittel 8 mit einer passiven Rolle vorwärts bewegt bzw. geführt wird. Anschließend durchläuft der Strang 3 die Heizung 9, die beispielsweise wie dargestellt als Spindelheizung ausgebildet sein kann. Nach Passieren der Heizung 9 wird der Strang 3 in der Richteinheit 6 auf eine horizontale Endform gebogen. Der Richthebel 13 kommt dabei am Strang 3 zur Anlage, sobald der Anfahrkopf 5 den Richthebel 13 passiert hat. Durch ein entsprechendes Richten entsteht schließlich ein Stranggussprodukt 4, das horizontal kontinuierlich abgenommen und bei Bedarf abgelängt werden kann.

Ein erfindungsgemäßes Verfahren kombiniert die Vorteile eines vertikalen Stranggusses von Aluminiumlegierungen mit jenen eines horizontalen Verfahrens: Es werden hochqualitative Halbzeuge kontinuierlich gewonnen. Dies lässt sich durch eine einfache Konstruktion erreichen, die problemlos auf verschieden große Geometrien angewendet werden kann. Darüber hinaus ist die Verfahrensführung nicht nur unempfindlich gegen raue Gießumgebungen, sondern auch energieeffizient. Insbesondere wenn der Strang 3 mit ausreichender Temperatur, gegebenenfalls nach zwischenzeitlicher Erwärmung mit der Heizung 9, zur Richteinheit 6 gelangt, ist auch ein Krafteintrag für das erforderliche Richten minimiert.

## Patentansprüche

1. Verfahren zum Stranggießen einer Leichtmetalllegierung, insbesondere einer Aluminiumlegierung oder Magnesiumlegierung, wobei eine Schmelze (11) der Leichtmetalllegierung aus einer Kokille (2) nach unten abgezogen wird, um nach Erstarrung der Schmelze (11) ein festes Stranggussprodukt (4) zu erhalten, wobei die Schmelze (11) mit einem gekrümmten Anfahrkopf (5) unter Erstarrung und Krümmung kontinuierlich als Strang (3) abgezogen und anschließend mit einer Richteinheit (6) gerade gebogen wird, wobei ein gekrümmter Strang (3) aus der Kokille (2) abgezogen wird, **dadurch gekennzeichnet, dass** der Strang (3) vor der Richteinheit (6) erwärmt wird.

2. Verfahren nach Anspruch 1, **dadurch gekennzeichnet, dass** der Strang (3) im Anschluss an die Kokille (2) mit Antriebsmitteln (7), insbesondere Antriebsrollen, bewegt wird.

3. Verfahren nach Anspruch 2, **dadurch gekennzeichnet, dass** ein Anpressduck der Antriebsmittel (7) auf den Strang (3) durch Anstellen zumindest eines verfahrbaren Stellmittels (8) eingestellt wird.

4. Verfahren nach einem der Ansprüche 1 bis 3, **dadurch gekennzeichnet, dass** der Strang (3) in eine annähernd horizontale Lage gebogen wird.

5. Verfahren nach einem der Ansprüche 1 bis 4, **dadurch gekennzeichnet, dass** der Strang (3) nach Erstarrung, aber vor einer vollständigen Abkühlung mit der Richteinheit (6) gebogen wird.

6. Verfahren nach einem der Ansprüche 1 bis 5, **dadurch gekennzeichnet, dass** während des kontinuierlichen Abziehens des Stranges (3) die Erwärmung vor der Richteinheit (6) sowie eine Kühlung der Schmelze (11) in und/oder nach der Kokille (2) verringert werden.

7. Vorrichtung (1) zum Stranggießen einer Leichtmetalllegierung wie einer Aluminiumlegierung oder einer Magnesiumlegierung, insbesondere zur Durchführung eines Verfahrens nach einem der Ansprüche 1 bis 6, umfassend eine Kokille (2) für eine Schmelze (11) und einen Anfahrkopf (5) zum Abziehen eines aus der Schmelze (11) gebildeten Stranges (3) aus der Kokille (2) nach unten, wobei der Strang (3) gekrümmt aus der Kokille (2) abziehbar ist, der Anfahrkopf (5) gekrümmt ausgebildet ist und eine Richteinheit (6) vorgesehen ist, um den Strang (3) nach Erstarrung, aber vor vollständiger Abkühlung desselben zu biegen, **dadurch gekennzeichnet, dass** zwischen der Kokille (2) und der Richteinheit (6) eine Heizung (9) vorgesehen ist.

8. Vorrichtung (1) nach Anspruch 7, **dadurch gekennzeichnet, dass** im Anschluss an die Kokille (2) Antriebsmittel (7), insbesondere Antriebsrollen, zum Bewegen des Stranges (3) sowie optional zumindest eine Vibrationseinrichtung vorgesehen sind.

9. Vorrichtung (1) nach Anspruch 8, **dadurch gekennzeichnet, dass** ein Stellmittel (8) zur Einstellung eines Anpressdruckes der Antriebsmittel (7) an den Strang (3) an einer bestimmten Position vorgesehen ist.

10. Vorrichtung (1) nach Anspruch 8 oder 9, **dadurch gekennzeichnet, dass** eine mit den Antriebsmitteln (7) in Verbindung stehende Regeleinheit vorgesehen ist, mit welcher eine Abzugsgeschwindigkeit des Stranges (3) einstellbar und während eines Abziehens anpassbar ist.

11. Vorrichtung (1) nach Anspruch 7, **dadurch gekennzeichnet, dass** eine Regeleinheit für die Heizung (9) vorgesehen ist, mit welcher eine Heizleistung der Heizung (9) und/oder eine Kühlleistung einer Kühleinrichtung (10) in Abhängigkeit von einer Strangtemperatur vor der Richteinheit (6) regelbar ist.

## Claims

1. Method for the continuous casting of a light alloy, in particular an aluminium alloy or magnesium alloy, wherein a melt (11) of the light alloy is withdrawn downwards from a mould (2) to obtain a solid continuous casting product (4) after solidification of the melt (11), wherein the melt (11) is withdrawn continuously as a strand (3) using a curved starter bar head (5) with solidification and curving, and then straightened with a straightening unit (6), wherein a curved strand (3) is withdrawn from the mould (2), **characterized in that** the strand (3) is heated in front of the straightening unit (6).

2. Method according to claim 1, **characterized in that** the strand (3) is moved with drive means (7), particularly drive rollers, subsequent to the mould (2).

3. Method according to claim 2, **characterized in that** a contact pressure of the drive means (7) against the strand (3) is adjusted by engaging at least one displaceable correcting means (8).

4. Method according to any one of claims 1 to 3, **characterized in that** the strand (3) is bent into an approximately horizontal position.

5. Method according to any one of Claims 1 to 4, **characterized in that** the strand (3) is bent with the straightening unit (6) after solidification but before a complete cooling.

6. Method according to any one of claims 1 to 5, **characterized in that** the heating before the straightening unit (6) and a cooling of the melt (11) in and/or after the mould (2) can be reduced during the continuous withdrawal of the strand (3).

7. Apparatus (1) for the continuous casting of a light alloy, such as an aluminium alloy or a magnesium alloy, particularly for carrying out a method according to any one of claims 1 to 6, comprising a mould (2) for a melt (11) and a starter bar head (5) for withdrawing a strand (3) formed from the melt (11) downwards out of the mould (2), wherein the strand (3) can be withdrawn from the mould (2) with curving, the starter bar head (5) is of curved construction, and a straightening unit (6) is provided to bend the strand (3) after said strand solidified but before it cools completely, **characterized in that** a heater (9) is provided between the mould (2) and the straightening unit (6).

8. Apparatus (1) according to claim 7, **characterized in that** drive means (7), particularly drive rollers and optionally at least one vibration device are provided subsequent to the mould (2) for moving the strand (3).

9. Apparatus (1) according to claim 8, **characterized in that** a correcting means (8) is provided at a certain position for adjusting a contact pressure of the drive means (7) against the strand (3).

10. Apparatus (1) according to claim 8 or 9, **characterized in that** a control unit connected to the drive means (7) is provided, with which a withdrawal speed of the strand (3) can be adjusted and can be adapted during a withdrawal.

11. Apparatus (1) according to claim 7, **characterized in that** a control unit is provided for the heater (9), with which a heating power of the heater (9) and/or a cooling capacity of a cooling device (10) is adjustable depending on a strand temperature before the straightening unit (6).

## Revendications

1. Procédé de coulée continue d'un alliage métallique léger, en particulier d'un alliage d'aluminium ou d'un alliage de magnésium, dans lequel une coulée (11) de l'alliage métallique léger est extraite vers le bas d'une coquille (2) pour obtenir, après la solidification de la coulée (11), un produit solide coulé en continu (4), dans lequel la coulée (11) est extraite au moyen d'une barre (3) de démarrage courbée (5) en se solidifiant et en se courbant en continu sous forme d'une barre et est ensuite cintrée droite au moyen d'une unité de dressage (6), une barre courbée (3) étant extraite de la coquille (2), **caractérisé en ce que** la barre (3) est chauffée en amont de l'unité de dressage (6).

2. Procédé selon la revendication 1, **caractérisé en ce que** la barre (3) est déplacée à la suite de la coquille (2) grâce à des moyens d'entraînement (7), en particulier des rouleaux d'entraînement.

3. Procédé selon la revendication 2, **caractérisé en ce qu'**une force de compression des moyens d'entraînement (7) sur la barre (3) est réglée par approche d'au moins un moyen de positionnement déplaçable (8).

4. Procédé selon une des revendications 1 à 3, **caractérisé en ce que** la barre (3) est cintrée dans une position approximativement horizontale.

5. Procédé selon une des revendications 1 à 4, **caractérisé en ce que** la barre (3), après solidification, est cintrée au moyen de l'unité de dressage (6) mais avant son refroidissement complet.

6. Procédé selon une des revendications 1 à 5, **caractérisé en ce que**, pendant l'extraction continue de la barre (3), le réchauffement en amont de l'unité de dressage (6) et un refroidissement de la coulée (11) dans et/ou en aval de la coquille (2) sont réduits.

7. Dispositif (1) de coulée continue d'un alliage métallique léger comme un alliage d'aluminium ou un alliage de magnésium, en particulier pour la réalisation d'un procédé selon une des revendications 1 à 6, comprenant une coquille (2) pour une coulée (11) et une tête de démarrage (5) pour l'extraction d'une barre formée de la coulée (11) de la coquille (2) vers le bas, la barre (3) pouvant être extraite courbée de la coquille (2), la tête de démarrage (5) ayant une conformation courbée et étant prévue une unité de dressage (6) pour cintrer la barre (3) après solidification mais avant son refroidissement complet, **caractérisé en ce que**, entre la coquille et (2) et l'unité de dressage (6), un chauffage (9) est prévu.

8. Procédé (1) selon la revendication 7, **caractérisé en ce que**, à la suite de la coquille (2), des moyens d'entraînement (7), en particulier des rouleaux d'entraînement, sont prévus pour déplacer la barre (3), de même qu'en option au moins un dispositif vibratoire.

9. Procédé (1) selon la revendication 8, **caractérisé en ce qu'**un moyen de positionnement (8) est prévu pour le réglage d'une force de compression des moyens d'entraînement (7) vers la barre (3) à une position définie.

10. Procédé (1) selon la revendication 8 ou 9, **caractérisé en ce qu'**il est prévu une unité de réglage en liaison avec les moyens d'entraînement (7) et grâce à laquelle une vitesse d'extraction de la barre (3) est réglable et adaptable pendant une extraction.

11. Procédé (1) selon la revendication 7, **caractérisé en ce qu'**il est prévu pour le chauffage (9) une unité de réglage grâce à laquelle une puissance chauffante du chauffage (9) et/ou une puissance de refroidissement d'un dispositif de refroidissement (10) est réglable en fonction d'une température de la barre en amont de l'unité de dressage (6).
